# EUROPÄISCHE PATENTSCHRIFT

(11) **EP 0 098 453 B1**
(45) Veröffentlichungstag und Bekanntmachung des Hinweises auf die Patenterteilung: **08.10.1986**
(21) Anmeldenummer: 83106058.7
(22) Anmeldetag: 21.06.1983
(51) Int. Cl.: C23C 8/60, C21D 1/09

(54) **Verfahren zur Erzeugung harter, verschleissfester Randschichten auf einem metallischen Werkstoff**
Method for the production of hard, wear-resistant external coats on a metallic material
Procédé pour la production de couches superficielles dures, anti-usures sur un matériau métallique

(30) Priorität: 02.07.1982 DE 3224810
(43) Veröffentlichungstag der Anmeldung: 18.01.1984
(73) Patentinhaber: SIEMENS AKTIENGESELLSCHAFT, 80333 München (DE)
(72) Erfinder: Kehrer, Hans-Peter, Dr. rer. nat, D-8025 Unterhaching (DE); Villain, Jürgen, Dr. Ing., D-8025 Unterhaching (DE); Reiff, Werner, D-8011 Baldham (DE)

## Beschreibung

Zur Verbesserung des Verschleissverhaltens, z.B. von Werkzeugen, Bauteilen und Funktionsteilen, werden in zunehmendem Masse Verschleissschutzschichten eingesetzt. Hierfür stehen eine Vielzahl von Schichten zur Verfügung, die industriell aufgebracht werden können und je nach Herstellungsbedingungen unterschiedliche Eigenschaften aufweisen.

Harte, verschleissfeste Randschichten können mit herkömmlichen thermischen und thermochemischen Verfahren (z.B. Borieren, Aufkohlen, Nitrieren) erzeugt werden. Unter thermischen Verfahren versteht man das Erhitzen von Stahl auf Temperaturen im Austenit-Gebiet und ein anschliessendes rasches Abschrecken. Unter thermochemischen Verfahren werden Verfahren verstanden, bei denen an der Oberfläche des zu härtenden Teiles Verbindungen aus Bor, Stickstoff oder Kohlenstoff zersetzt werden, wobei dann die genannten Elemente in die Oberfläche eindiffundieren.

Der Nachteil bei den thermischen Verfahren ist, dass ein härtbarer Werkstoff benötigt wird bzw. dass bei den thermochemischen Verfahren hohe Temperaturen und lange Prozesszeiten zu einer negativen Beeinflussung des Grundwerkstoffes führen können, so dass für das Gesamtsystem keine zufriedenstellenden Gebrauchseigenschaften erhalten werden. Ein partielles Härten ist mit diesen bekannten Verfahren nicht möglich. Der Erfindung liegt die Aufgabe zugrunde, ein Verfahren zu konzipieren, das die Erzeugung einer harten, verschleissfesten Oberfläche in kurzer Zeit ermöglicht. Dabei soll der Grundwerkstoff keine Wärmebeeinflussung erfahren und deshalb in seinen mechanischen und physikalischen Eigenschaften nicht verändert werden.

Diese Aufgabe wird dadurch gelöst, dass auf die zu härtende Oberfläche eine Verbindung aufgebracht und durch einen Energiestoss zersetzt wird, wobei ein Element frei wird, das in die zu härtende Oberfläche eindiffundiert. Der wesentliche Vorteil der Erfindung besteht darin, dass Werkstücke in eng begrenzten Bereichen randschichtgehärtet werden können. Das Eindiffundieren geschieht bei dem erfindungsgemässen Verfahren in kurzer Zeit, da eine beschleunigte Oberflächendiffusion abläuft. Die Abkühlung erfolgt durch Wärmeableitung in das Werkstück. Auf diese Weise entsteht eine Randschicht, die von den bekannten Diffusionsschichten in ihrer Struktur und Ausbildung (Form der Verbindung) abweicht.

Als diffundierende Elemente finden z.B. Bor oder Stickstoff Verwendung. Es ist zwar bereits bekannt, Bor, Kohlenstoff und Stickstoff im Zusammenhang mit bekannten thermochemischen Verfahren in die Oberfläche von Werkstücken eindiffundieren zu lassen. Bei diesen bekannten Verfahren handelt es sich aber um einen längeren Prozess, da die Grenzflächenreaktion aufgrund der Energiezufuhr langsamer abläuft. Ausserdem bilden sich bei den bekannten Verfahren Gleichgewichtszustände aus. Das neue Verfahren beruht aber darauf, dass ein Ungleichgewichtszustand an der Oberfläche erzeugt wird.

Als Energiequelle eignen sich Laser- und Elektronenstrahlen oder eine Kurzzeiterwärmung über elektrischen Strom. Mit Hilfe dieser Energiequellen ist überhaupt erst ein partielles Härten in kurzen Zeiten mit thermochemischen Verfahren möglich.

Die Figur zeigt den Härteverlauf in der Randschicht einer laserborierten Probe aus Dynamoblech.

In dem Diagramm ist auf der Abszisse der Randabstand in µm und auf der Ordinate der Härteverlauf in Vickers-Härte bei einer Prüflast von 25 p (HV 0,025) aufgetragen. Aus der durch fünf Messpunkte verlaufenden Kurve ist deutlich zu erkennen, dass die Härtung im vorliegenden Fall nach einem Randabstand von ca. 20 Jlm rasch abnimmt. Diese Stärke ist in der Praxis aber für die Verbesserung des Verschleissverhaltens, z.B. von Funktionsteilen und Werkzeugen, durchaus ausreichend. An der Oberfläche entstehen Gefüge und Phasen hoher Härte. Nach dem Diagramm liegt in der Randschicht bei dem Ausführungsbeispiel eine Härte von ca. 2000 HV 0,025 vor. Röntgenographisch wurde hier das Eisenborid Fe₂B nachgewiesen.

## Patentansprüche

1. Verfahren zur Erzeugung harter, verschleissfester Randschichten auf einem metallischen Werkstoff, z.B. Eisenwerkstoff, nach einer Kurzzeit-thermochemischen Behandlung, dadurch gekennzeichnet, dass auf die zu härtende Oberfläche eine Verbindung aufgebracht und durch einen Energiestoss zersetzt wird, wobei ein Element frei wird, das in die zu härtende Oberfläche eindiffundiert.

2. Verfahren nach Anspruch 1, dadurch gekennzeichnet, dass als diffundierende Elemente z.B. Bor oder Stickstoff Verwendung finden.

3. Verfahren nach Anspruch 2, dadurch gekennzeichnet, dass als Energiequelle für einen Energiestoss z.B. Laser- und Elektronenstrahlen dienen oder eine Kurzzeiterwärmung über elektrischen Strom erzielt wird.

## Revendications

1. Procédé de production de couches superficielles dures, résistantes à l'usure, sur un matériau métallique, par exemple sur un matériau ferreux, après un traitement thermochimique de brève durée, caractérisé en ce qu'il consiste à déposer un composé sur la surface à durcir, et à le décomposer par un choc énergétique avec libération d'un élément qui diffuse dans la surface à durcir.

2. Procédé suivant la revendication 1, caractérisé en ce qu'il consiste à utiliser, comme élément de diffusion, par exemple du bore ou de l'azote.

3. Procédé suivant la revendication 2, caractérisé en ce qu'il consiste à se servir, comme source d'énergie pour un choc énergétique, par exemple des faisceaux laser et des faisceaux d'électrons, ou à obtenir un chauffage de brève durée par un courant électrique.

## Claims

1. A process for the production of hard, wearre- sistant external coatings on a metallic material, e.g. an iron material, after a thermochemical treatment of short duration, characterised in that a compound is applied to the surface to be hardened and is decomposed by a surge of energy, whereby an element is freed which diffuses into the surface to be hardened.

2. A process as claimed in Claim 1, characterised in that boron or nitrogen, for example, are used as diffusing elements.

3. A process as claimed in Claim 2, character- . ised in that as energy sources for an energy surge, laser and electron beams, for example, are used, or a short-duration heating is produced by means of an electric current.
